# EUROPÄISCHE PATENTSCHRIFT

(11) **EP 0 548 758 B1**
(45) Veröffentlichungstag und Bekanntmachung des Hinweises auf die Patenterteilung: **01.05.1996**
(21) Anmeldenummer: 92121335.1
(22) Anmeldetag: 15.12.1992
(51) Int. Cl.: B27N 3/10, B27N 3/18

(54) **Platte und Verfahren zu deren Herstellung**
Board and method to manufacture it
Panneau et procédé pour sa fabrication

(30) Priorität: 20.12.1991 DE 4142438
(43) Veröffentlichungstag der Anmeldung: 30.06.1993
(73) Patentinhaber: Bison-Werke Bähre & Greten GmbH & Co. KG, D-31832 Springe (DE)
(72) Erfinder: Borcherding, Friedrich-Wilhelm, W-3250 Hameln (DE); Bücking, Günter, W-3257 Springe 1 (DE); Greten, Berndt, Dipl.-Ing., W-3257 Springe 1 (DE); Seeger, Günter, Dipl.-Ing., W-3257 Springe 1 (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 008 566
- EP-A- 0 371 371
- DE-A- 2 421 284
- GB-A- 960 923
- PATENT ABSTRACTS OF JAPAN vol. 010, no. 044 (M-455)21. Februar 1986 & JP-A-60 196 304

## Beschreibung

Die Erfindung betrifft ein Verfahren zum Herstellen von Platten nach dem Oberbegriff des Patentanspruches 1 und eine Platte nach dem Oberbegriff des Patentanspruchs 7, wie sie z.B. aus dem Dokument EP-A-8566 bekannt sind.

Auf dem Gebiet der Herstellung von Holzspan-, Holzfaser- oder dergleichen Platten ist es bekannt (Bisonprospekt "Endlos-Faserplatten-Anlagen" 3000-5.89-W.; DE-OS 39 02 705), daß der Bindemittelanteil bei einschichtigem Vliesaufbau im allgemeinen 8-10% oder ca. 11 bis ca. 13% und der Bindemittelanteil bei mehrschichtem Vliesaufbau ca. 6 bis ca. 8% in der Mittelschicht und ca. 11 bis ca. 13% in der(den) Deckschicht(en), jeweils bezogen auf atro (absolut trockene) Vliesteilchen, beträgt.
Es ist außerdem bereits bekannt (F. Kollmann, Holzwerkstoffe, Springer Verlag, 1966, S. 353 - 355), die Oberfläche von aus Feinteilchen wie Holzspänen bestehenden Vliesen (auch Spankuchen genannt) mit Wasser zu besprühen, um beim Fertigpressen glattere und härtere Oberflächen zu erhalten. Erhöht man die Menge des aufgesprühten Wassers zu sehr, so tritt ein Abfall der Rohdichte der äußeren Deckschicht und damit ein jäher Abfall der Querzugfestigkeit ein.

Aus der DD-PS 56 627 ist ein Verfahren zur Herstellung von oberflächenvergüteten Spanpreßkörpern bekannt, wobei man einem aus zerkleinerten, organischen Faserstoffen und einem Bindemittel bestehenden Gemisch eine chemisch reaktive Substanz zusetzt und nach Durchführung einer Kaltvorpressung dieses Gemischs auf die Oberfläche des Vorpreßlings ein wärmehärtbares Kunststoffharz aufsprüht oder aufgießt, welches durch die im Spankuchen befindliche Reagens schon im kalten Zustand zur Vorkondensation gebracht wird. Dabei entwickelt sich eine gallertartige Viskosität des Kunstharzes, und es wird an der Grenzfläche zwischen Spangemisch und Kunstharz eine Barriere aus dem Kunstharz erzeugt, die ein Abfließen des Kunstharzes in die saugfähige Oberfläche des Formlings während der momentanen Verflüssigung des Kunstharzes zu Beginn des Heißpreßvorgangs verhindert.

Nachteilig ist bei dieser speziellen Plattenfertigung vor allem, daß die im Rahmen der Barrierebildung auftretenden Grenzschichten die Festigkeit der Platte wesentlich beeinträchtigen.

Der Erfindung liegt die Aufgabe zugrunde, ein Verfahren anzugeben, mit dem eine Holzspan-, Holzfaser- oder dergleichen Platte hergestellt werden kann bzw. eine Holzspan-, Holzfaser- oder dergleichen Platte zu schaffen, die bei vergleichsweise geringem Bindemittelanteil eine hohe Biegefestigkeit, eine glatte sowie geschlossene und versiegelte Oberfläche aufweist und keine Klebetendenz an den Preßflächen besitzt.

Zur Lösung dieser Aufgabe sind die Merkmale der Patentansprüche 1 und 7 vorgesehen.

Von wesentlicher Bedeutung für das erfindungsgemäße Verfahren ist vor allem, daß das Bindemittelgemisch neben Wasser und einem wärmehärtbaren Bindemittel auch eine reaktionsbeschleunigende Komponente enthält, die in Zusammenwirken mit den beiden anderen Komponenten für eine schnelle Aushärtung des Bindemittels im Preßspalt sorgt und dazu beiträgt, daß Klebeeffekte an den Preßflächen vermieden werden und eine optimal versiegelte Außenschicht erhalten wird. Dabei ist es von besonderer Bedeutung, daß das eine reaktionsbeschleunigende Komponente enthaltende wärmehärtbare Bindemittel unmittelbar vor dem Preßspalt in Nebelform auf die Vliesoberfläche aufgebracht und damit vermieden wird, daß im kalten Zustand eine Vorkondensation und eine unerwünschte, die Festigkeit der hergestellten Platten beeinträchtigende Grenzschichtbildung auftritt. Überraschenderweise kann dabei der Gesamt-Bindemittelgehalt sowohl bei einem einschichtigen als auch bei einem mehrschichtigen Vliesaufbau herabgesetzt und gleichzeitig eine hohe Biegefestigkeit erzielt werden.

Sowohl das wärmehärtende Bindemittel im Dreikomponentengemisch als auch die reaktionsbeschleunigende Komponente in diesem Gemisch kann aus einer handelsüblichen Komponente bestehen, wobei die Verwendung eines sulfonierten Polykondensationsprodukts auf Basis Melamin die im erfindungsgemäßen Verwendungsfall gegebenen besonderen Anforderungen optimal erfüllt.

Bevorzugt besteht das im Wasser-Bindemittel-Gemisch enthaltene wärmehärtende Bindemittel aus dem gleichen Bindemittel, das bereits im Vlies enthalten ist, so daß quer durch die Platte hindurch nur eine einzige Art von Bindemittel vorhanden ist, wobei ein eingebrachter Härter sowohl mit dem vorher im Vlies schon enthaltenen als auch noch mit dem nachträglich aufgebrachten Bindemittel reagieren kann.

Von Vorteil kann es ferner sein, wenn die Transportfläche vor dem Aufbringen des Vlieses mit dem Wasser-Bindemittel-Gemisch benetzt wird.

Aufbringungsmengen für das Wasser-Bindemittel-Gemisch und zuvor im Vlies vorliegende Bindemittelkonzentrationen sind in Anspruch 9 angegeben. Durch diese Bemessungsregeln kann eine erhöhte Biegefestigkeit bei insgesamt herabgesetztem Bindemittelgehalt erzielt werden. Der erhöhte Bindemittelgehalt in der Außenschicht bzw. in den Außenschichten überkompensiert also den geringeren Bindemittelgehalt im Innern des Vlieses.

Eine gemäß der Erfindung ausgebildete Platte besteht aus einem einheitlich gebildeten und unter Hitzeeinwirkung gepreßten Vlies, welches in einer oder beiden Außenschichten lediglich einen gezielt höheren Bindemittelgehalt aufweist. Die Platte kann aus mehreren Vlieslagen hergestellt sein. Die Außenschicht(en) und die anschließende Innenschicht(en) sind jedoch jeweils ein und derselben Vlieslage zugeordnet.

Die Erfindung kann auch so ausgeführt werden, daß bei Herstellung des Vlieses mit einem so stark herabgesetzten Bindemittelanteil gearbeitet wird, daß anschließend zwar ein Zusammenhalt der hergestellten Platte gewährleistet ist, die Biegefestigkeit einer solchen Platte für den praktischen Gebrauch aber nicht ausreichen würde. Durch Aufsprühen einer geeigneten Menge eines Wasser-Bindemittel-Gemisches vor dem Verpressen kann jedoch im Oberflächenbereich der Bindemittelanteil so erhöht werden, daß insgesamt eine wesentlich verbesserte Biegefestigkeit der Platte erreicht wird. Der hierdurch gegebene weitere Vorteil besteht darin, daß der mittlere Bindemittelgehalt der Platte ohne Festigkeitsverlust deutlich herabgesetzt ist. Dem kommt eine erhebliche wirtschaftliche Bedeutung zu.

Weitere vorteilhafte Ausgestaltungen und Merkmale der Erfindung sind in den Unteransprüchen angegeben.

Die Erfindung wird im folgenden beispielsweise anhand der Zeichnung beschrieben; in dieser zeigt:
- Fig. 1: eine schematische Darstellung einer Vorrichtung zur Ausführung des Verfahrens zur Herstellung von Holzspan-, Holzfaser- oder dergl. Platten, und
- Fig. 2: einen schematischen Querschnitt durch eine erfindungsgemäße Platte.

Die Oberfläche eines endlosen, eine Transportfläche bildenden Transportbandes 11 wird mittels einer an ein Vorratsgefäß 21 angeschlossenen Düse 16 mit einem Wasser-Bindemittel-Gemisch 20 besprüht. Dieses Besprühen des Transportbandes stellt jedoch keine Notwendigkeit dar. In der durch einen Pfeil gekennzeichneten Transportrichtung folgt auf die Düse 16 eine Aufgabevorrichtung 17 für mit beispielsweise 5% Bindemittel versetzte Feinteilchen 18, z.B. zerfaserte Holzspäne vorgesehen, die von oben als Vlies 15 auf die mit dem Wasser-Bindemittel-Gemisch 20 befeuchtete Transportfläche 11 abgelegt werden.

Nach der Aufgabevorrichtung 18 und unmittelbar vor dem Presseneinlauf ist eine weitere Sprühdüse 19 vorgesehen, die an den gleichen Vorratsbehälter 21 wie die gegebenenfalls vorgesehene Sprühdüse 16 angeschlossen ist und das Wasser-Bindemittel-Gemisch in Nebelform überführt und damit die Vliesoberfläche unmittelbar vor dem Presseneinlauf benetzt. Der Abstand zwischen der Düse 19 und dem Presseneinlauf ist minimiert, so daß die Zeitspanne sehr gering ist, die zwischen dem Aufnebeln des Wasser-Bindemittel-Gemisches auf das Vlies und dem Beginn des Pressens in der beheizten Presse verstreicht.

Es versteht sich, daß bei breiteren Transportbändern 11 mehrere Sprühdüsen 16 bzw. 19 nebeneinander anzuordnen sind, um über die gesamte Breite des Vlieses 15 eine gleichmäßige Benetzung mit dem Wasser-Bindemittel-Gemisch 20 zu erzielen.

In ähnlicher Weise muß sich auch die Aufgabevorrichtung 17 über die gesamte Breite der Transportfläche 11 erstrecken, damit ein über die gesamte Breite gleichmäßig dickes Vlies 15 auf der Transportfläche 11 abgelegt wird.

Die Sprühdüsen 16, 19 müssen nicht senkrecht von oben auf die Transportfläche 11 bzw. das Vlies 15 sprühen, sondern können auch unter einem Winkel bis 60° zur Vertikalen geneigt sein.

Das so oben und unten mit dem Wasser-Bindemittel-Gemisch benetzte Vlies 15 wird in eine Doppelbandpresse 22 eingeführt und darin unter Erhitzung zu einer Platte 14 gepreßt, die in Transportrichtung gesehen aus dem hinteren Ende der Doppelbandpresse 22 austritt und auf einer ebenen Unterlage 23 aufliegt.

Die Platte 14 hat den in Fig. 2 wiedergegebenen Aufbau. Beidseits einer Mittelschicht 24 mit einer Rohdichte von 650 kg/m³ und einem Bindemittelgehalt, z.B. Harnstoffharz, von 5% befinden sich dünne Außenschichten 25, 26, in denen aufgrund der Aufsprühung des Wasser-Bindemittel-Gemisches 20 ein erhöhter Bindemittelgehalt von beispielsweise 7,5% vorliegt. Aufgrund der durch den Wassergehalt mitbedingten stärkeren Zusammenpressung beträgt dort die Rohdichte etwa 850 kg/m³.

Die Außenschichten 25, 26 weisen beispielsweise eine Dicke von 0,4 mm auf.

Die Sprühdüsen 16, 19 können mit oder ohne Druckluft arbeiten und sollen auf jeden Fall dafür sorgen, daß das Wasser-Bindemittel-Gemisch in einen aus feinsten Tröpfchen bestehenden Nebel aufgelöst wird.

Der Übergang von der geringeren Bindemittelkonzentration in der mittleren Schicht 24 zu der höheren Konzentration in den Außenschichten 25, 26 ist nicht sprungartig, sondern fließend bzw. stetig, so daß die Bildung von die Festigkeit beeinträchtigenden Grenzschichten vermieden wird.

Es wurde bereits darauf hingewiesen, daß als wärmehärtbare Bindemittel beispielsweise Harnstoffharze, Harnstoff-Melaminharze bzw. deren Gemische verwendet werden können. Ein alternatives Bindemittelgemisch, das im Rahmen der Erfindung ebenfalls verwendbar ist, besteht aus Wasser, einer Paraffinemulsion und einem Trennmittel, wobei gute Ergebnisse erzielt werden, wenn die Verhältnisse der Gewichtsprozente etwa 90:9:1 betragen. Dabei können handelsübliche Paraffinemulsionen und Trennmittel verwendet werden.

## Patentansprüche

1. Verfahren zum Herstellen von Platten, bei dem ein ebenes Vlies (15) aus mit mindestens einem härtbaren Bindemittel, wie z.B. Harnstoffharz, Harnstoff-Melaminharz bzw. deren Gemische mit einem anderen Kunstharz, versetzten lignozellulose- und/oder zellulosehaltigen Spänen, Fasern oder dergleichen Teilchen auf einer Transportfläche (11) gebildet und auf der von der Transportfläche (11) abgewandten Oberfläche mit einem Wasser-Bindemittel-Gemisch besprüht und dann unter Hitzeeinwirkung zwischen zwei Preßflächen einer kontinuierlich arbeitenden Presse zu einer Platte (14) gepreßt wird,
dadurch gekennzeichnet,
- daß das Bindemittel in dem Wasser-Bindemittel-Gemisch aus einem sulfonierten Polykondensationsprodukt auf Basis Melamin besteht, und
- daß das Aufsprühen des Gemischs in Form eines Nebels auf zumindest die von der Transportfläche (11) abgewandte Oberfläche des Vlieses unmittelbar vor dem Preßspalt der kontinuierlich arbeitenden Presse erfolgt.

2. Verfahren nach Anspruch 1,
dadurch gekennzeichnet,
daß das wärmehärtende Bindemittel im Wasser-Bindemittel-Gemisch das gleiche ist, das bereits im Vlies (15) enthalten ist.

3. Verfahren nach Anspruch 1 oder 2,
dadurch gekennzeichnet,
daß das Wasser-Bindemittel-Gemisch 2,5 bis 50%, vorzugsweise 20 bis 40% und insbesondere etwa 30% Bindemittel enthält.

4. Verfahren nach einem der vorhergehenden Ansprüche,
dadurch gekennzeichnet,
daß auf die Vliesoberfläche je nach Vlieshöhe und/oder je nach Dicke der zu erzeugenden harten Außenschicht(en) 5 g/m² bis zu 300 g/m², insbesondere etwa 20 bis 40 g/m² Wasser-Bindemittel-Gemisch aufgebracht wird.

5. Verfahren nacheinem der vorhergehenden Ansprüche,
dadurch gekennzeichnet,
daß das Wasser-Bindemittel-Gemisch eine solche Bindemittelkonzentration aufweist und in solcher Menge auf die Vliesoberfläche aufgebracht wird, daß dort ein Festbindemittelanteil von mehr als 6&, insbesondere 7%, und maximal 12%, vorzugsweise weniger als 10% und insbesondere weniger als 8%, insbesondere von etwa 7,5% vorliegt.

6. Verfahren nach einem der vorhergehenden Ansprüche,
dadurch gekennzeichnet,
daß die Bindemittelkonzentration im einschichtigen Vlies (15) vor dem Aufbringen des Wasser-Bindemittel-Gemisches größer als 4% und kleiner als 6%, insbesondere ungefähr 5% ist und in einem mehrschichten Vlies vor dem Aufbringen des Wasser-Bindemittel-Gemisches in der Mittelschicht entsprechend gewählt ist und in der (den) Deckschicht(en) zwischen ca. 7,5 und ca. 13% beträgt.

7. Platte, die aus mit mindestens einem wärmehärtenden Bindemittel versetzten lignozellulose- und/oder zellulosehaltigen unter Hitzeeinwirkung zusammengepreßten Spänen, Fasern oder dergleichen Teilchen besteht,
dadurch gekennzeichnet,
daß in wenigstens einer Außenschicht (25, 26) der Bindemittelanteil und damit die endgültige Dichte gegenüber dem eine oder mehrere Schichten aufweisenden Inneren erhöht ist, wobei in der inneren Schicht die entgültige Dichte bei etwa 550 bis 750 kg/m³ liegt und in der Außenschicht 750 bis 950 kg/m³ beträgt, und
daß in der Außenschicht (25, 26) ein Fest-Bindemittelanteil im Bereich von ca. 7,5 bis ca. 13% vorliegt, während die Bindemittelkonzentration im Inneren vorzugsweise größer als 4% und kleiner als 6% ist und insbesondere etwa 5% beträgt, und daß der Fest-Bindemittelanteil in der Außenschicht aus einem sulfoniertem Polykondensationsprodukt auf Melaminbasis besteht.

8. Platte nach Anspruch 7,
dadurch gekennzeichnet,
daß beide Außenschichten einen erhöhten Bindemittelanteil und eine erhöhte Dichte aufweisen, und
daß ihre Biegefestigkeit größer als 50 kg/mm² ist, vorzugsweise im Bereich von 55 bis 65 kg/mm² liegt und insbesondere etwa 60 kg/mm² beträgt.

## Claims

1. Method of manufacturing boards in which a planar mat (15) of chips or fibres containing lignocellulose and/or cellulose or like particles with at least one admixed hardenable binder such as, for example, urea resin, ureamellamine resin or their mixtures with another synthetic resin is formed on a transport surface and is sprayed with a water/binder mixture on the surface remote from the transport surface (11) and then pressed under the action of heat between two press-surfaces of a continuously operating press into a board (14), characterized in that the binder in the water/binder mixture comprises a sulfonated polycondensation product on the basis of mellamine, and in that the spraying on of the mixture takes place in the form of a mist onto at least the surface of the mat remote from the transport surface (11) directly in front of the press gap of the continuously operating press.

2. Method in accordance with claim 1, characterized in that the heat curable binder in the water/binder mixture is the same as is already contained in the mat (15).

3. Method in accordance with claim 1 or claim 2, characterized in that the water/binder mixture contains 2.5 to 50 %, preferably 20 to 40 % and in particular approximately 30 % of binder.

4. Method in accordance with one of the preceding claims, characterized in that, depending on the height of the mat and/or the thickness of the hard outer layer (s) to be generated, 5 g/m² to 300 g/m², in particular approximately 20 to 40 g/m² of water/binder mixture is applied onto the mat surface.

5. Method in accordance with one of the preceding claims, characterized in that the water/binder mixture has such a binder concentration and is applied in such a quantity to the mat surface that the proportion of solid binder present there amounts to more than 6 %, in particular to 7 % and to a maximum of 12 %, preferably to less than 10 % and in paricular to less than 8 %, and in particular to approximately 7.5 %.

6. Method in accordance with one of the preceding claims, characterized in that the binder concentration in the single layer mat (15) prior to the application of the water/binder mixture is greater than 4 % and smaller than 6 %, and is in particular approximately 5 %, and, in a multi-layer mat, is correspondingly selected in the middle layer prior to the application of the water/binder mixture and amounts in the covering layer or layers to between ca. 7.5 and ca. 13 %.

7. Board consisting of chips or fibres or like particles containing lignocellulose and/or cellulose with at least one admixed heat-curable binder which have been pressed together under the action of heat, characterized in that the proportion of binder in at least one outer layer 25, 26, and thus the final density, is increased relative to the interior having one or more layers, with the final density in the inner layer lying at approximately 550 to 750 kg per m³ and amounting to 750 to 950 kg per m³ in the outer layer, and in that the proportion of solid binder present in the outer layer 25, 26 lies in the range from ca. 7.5 to ca. 13 %, whereas the binder concentration in the interior is preferably greater than 4 % and smaller than 6 % and in particular amounts to about 5 %; and in that the proportion of solid binder in the outer layer consists of a sulfonated polycondensation product on a mellamine basis.

8. Board in accordance to claim 7, characterized in that both outer layers have an increased proportion of binder and an increased density and in that their bending strength is greater than 50 kg per mm², preferably lies in the region from 55 to 65 kg per mm² and amounts in particular to about 60 kg per mm².

## Revendications

1. Procédé pour fabriquer des panneaux, dans lequel on forme sur une surface de transport (11) un matelas plat (15) constitué par des particules fines, comme des copeaux ou des fibres, contenant de la lignocellulose et/ou de la cellulose, humectées avec au moins un liant durcissable, comme par exemple de la résine d'urée, de la résine d'urée à la mélamine ou leurs mélanges, avec une autre résine synthétique, et on l'asperge sur la surface détournée de la surface de transport (11) avec un mélange d'eau et de liant, et ensuite on le presse sous l'effet de chaleur entre deux surfaces de pressage d'une presse travaillant en continu, pour former un panneau (14), caractérisé en ce que
- le liant dans le mélange d'eau et de liant est constitué d'un produit de polycondensation sulfoné à base de mélamine, et en ce que
- la projection du mélange sous forme de brouillard s'effectue au moins sur la surface du matelas qui est détournée de la surface de transport (11) directement en avant de la fente de pressage de la presse travaillant en continu.

2. Procédé selon la revendication 1, caractérisé en ce que le liant durcissant à la chaleur dans le mélange d'eau et de liant est le même que celui qui est déjà contenu dans le matelas (15).

3. Procédé selon l'une ou l'autre des revendications 1 et 2, caractérisé en ce que le mélange d'eau et de liant contient 2,5 à 50 %, de préférence 20 à 40 % et en particulier environ 30% de liant.

4. Procédé selon l'une quelconque des revendications précédentes, caractérisé en ce que l'on applique sur la surface du matelas, selon la hauteur du matelas et/ou selon l'épaisseur des couches/de la couche extérieure(s) à réaliser, 5 g/m² à 300 g/m², en particulier environ 20 à 40 g/m² de mélange d'eau et de liant.

5. Procédé selon l'une quelconque des revendications précédentes, caractérisé en ce que le mélange d'eau et de liant présente une concentration telle de liant et qu'il est appliqué sur la surface du matelas en une quantité telle qu'il y existe une partie de liant fixe de plus de 6 %, en particulier de 7 %, et de 12 % au maximum, de préférence moins de 10 % et en particulier moins de 8 %, en particulier d'environ 7,5 %.

6. Procédé selon l'une quelconque des revendications précédentes, caractérisé en ce que la concentration de liant dans le matelas (15) à une seule couche est, avant l'application du mélange d'eau et de liant, supérieure à 4 % et inférieure à 6 %, en particulier approximativement de 5 %, et qu'elle est choisie de façon correspondante dans la couche médiane d'un matelas à plusieurs couches, avant l'application du mélange d'eau et de liant, et qu'elle est dans la/les couche(s) de couverture approximativement entre 7,5 et 13 %.

7. Panneau qui est constitué par des copeaux, fibres ou autres particules pressées sous l'effet de chaleur et contenant de la lignocellulose et/ou de la cellulose et humectées avec au moins un liant durcissant à la chaleur, caractérisé en ce que dans au moins une couche extérieure (25, 26), la partie de liant et ainsi la densité définitive est augmentée par rapport à l'intérieur présentant une ou plusieurs couches, la densité définitive dans la couche intérieure étant d'environ 550 à 750 kg/m³, et dans la couche extérieure de 750 à 950 kg/m³, et en ce que dans la couche extérieure (25, 26) la partie de liant fixe est de l'ordre de 7,5 à 13 %, tandis que la concentration de liant à l'intérieur est de préférence supérieure à 4 % et inférieure à 6 %, et s'élève en particulier à environ 5 %, et en ce que la partie de liant fixe dans la couche extérieure est constitué d'un produit de polycondensation sulfoné à base de mélamine.

8. Panneau selon la revendication 7, caractérisé en ce que les deux couches extérieures présentent une partie de liant accrue et une densité accrue, et en ce que leur résistance à la flexion est supérieure à 50 kg/mm², de préférence de l'ordre de 55 à 65 kg/mm², et s'élève en particulier à environ 60 kg/mm².
